# EUROPÄISCHE PATENTSCHRIFT

(11) **EP 2 598 675 B1**
(45) Veröffentlichungstag und Bekanntmachung des Hinweises auf die Patenterteilung: **08.03.2017**
(21) Anmeldenummer: 11743994.3
(22) Anmeldetag: 29.07.2011
(51) Int. Cl.: C25C 3/08

(54) **KATHODENBLOCK FÜR EINE ALUMINIUM-ELEKTROLYSEZELLE UND EIN VERFAHREN ZU SEINER HERSTELLUNG**
CATHODE BLOCK FOR AN ALUMINIUM ELECTROLYSIS CELL AND A PROCESS FOR THE PRODUCTION THEREOF
BLOC CATHODIQUE POUR CELLULE D'ÉLECTROLYSE D'ALUMINIUM ET PROCÉDÉ DE PRODUCTION DUDIT BLOC CATHODIQUE

(30) Priorität: 29.07.2010 DE 102010038669
(43) Veröffentlichungstag der Anmeldung: 05.06.2013
(73) Patentinhaber: SGL Carbon SE, 65201 Wiesbaden (DE)
(72) Erfinder: KUCHER, Martin, 86405 Meitingen (DE); TOMALA, Janusz, PL-47-400 Raciborz (PL); HILTMANN, Frank, 86405 Meitingen (DE)
(86) Internationale Anmeldenummer: PCT/EP2011/063082
(87) Internationale Veröffentlichungsnummer: WO 2012/013772

(56) Entgegenhaltungen:
- DE-A1- 19 714 433
- US-A- 4 526 669
- US-A- 4 582 553
- US-A- 5 658 447

## Beschreibung

Die vorliegende Erfindung betrifft einen Kathodenblock für eine Aluminium-Elektrolysezelle und ein Verfahren zu seiner Herstellung.

Ein bekanntes Verfahren zur Herstellung von metallischem Aluminium ist der Hall-Heroult-Prozess. Bei diesem elektrolytischen Verfahren wird typischerweise der Boden einer Elektrolysezelle von einer Kathodenfläche gebildet, die aus einzelnen Kathodenblöcken besteht. Von unten werden die Kathoden über Stahlbarren kontaktiert, die in entsprechenden länglichen Ausnehmungen in der Unterseite der Kathodenblöcke eingebracht sind.

Die Herstellung von Kathodenblöcken erfolgt herkömmlich durch Mischen von Koks mit kohlenstoffhaltigen Partikeln, wie Anthrazit, Kohlenstoff oder Graphit, Verdichten und Carbonisieren. Gegebenenfalls schließt sich ein Graphitierschritt bei höheren Temperaturen an, bei denen sich die kohlenstoffhaltigen Partikel und der Koks zumindest teilweise in Graphit umwandeln.

Graphitierter Kohlenstoff und Graphit werden jedoch von flüssigem Aluminium schlecht bzw. gar nicht benetzt. Dadurch erhöht sich der Strombedarf und damit auch der Energiebedarf einer Elektrolysezelle.

Um dieses Problem zu lösen, wird im Stand der Technik TiB₂ in eine Oberschicht eines Kathodenblocks eingebracht. Dies ist beispielsweise in der DE 112006004078 T beschrieben. Eine derartige Oberschicht, die einen TiB₂-Graphit-Komposit darstellt, ist in direktem Kontakt mit der Aluminiumschmelze und damit ausschlaggebend für die Stromeinkopplung von der Kathode in die Aluminiumschmelze. TiB₂ und ähnliche Hartmaterialien bewirken eine Verbesserung der Benetzbarkeit der Kathode im graphitierten Zustand und damit eine bessere Energieeffizienz des Elektrolyseprozesses. Hartmaterialien können darüber hinaus die Rohdichte und die Härte von Kathoden erhöhen, was eine bessere Verschleißbeständigkeit insbesondere gegenüber Aluminium- und Kryolitschmelzen zur Folge hat.

TiB₂-Pulver und ähnliche Hartmaterialpulver (auch mit refractory hard material (RHM) bezeichnet) sind jedoch schwierig zu verarbeiten. Mit ihnen hergestellte Kathodenblöcke, die vollständig oder in ihrer Oberschicht eine TiB₂-Graphit-Komposit-Schicht darstellen, tendieren darüber hinaus zu Inhomogenitäten.

Aufgabe der vorliegenden Erfindung ist daher, eine TiB₂-Graphit-Komposit-Kathode anzugeben, die gegenüber Aluminiumschmelzen gut benetzbar ist, gute Verschleißeigenschaften besitzt und leicht herzustellen ist, und ein Verfahren zu ihrer Herstellung.

Die Aufgabe wird durch einen Kathodenblock nach Anspruch 1 gelöst.

Ein erfindungsgemäßer Kathodenblock für eine Aluminium-Elektrolysezelle, der eine Kompositschicht, die Graphit und ein Hartmaterial, wie etwa TiB₂, enthält, ist dadurch gekennzeichnet, dass das Hartmaterial in einer monomodalen Partikelgrößenverteilung vorliegt, wobei die mittlerer Partikelgröße der Verteilung d₅₀ zwischen 10 und 20 µm liegt, insbesondere zwischen 12 und 18 µm, insbesondere zwischen 14 und 16 µm.

Überraschenderweise hat sich im Rahmen der Erfindung herausgestellt, dass bei einem derartigen d₅₀ das Hartmaterialpulver zwar einerseits eine große aktive Oberfläche besitzt, die eine sehr gute Benetzbarkeit des Kathodenblocks nach der Graphitierung bewirkt, aber andererseits nicht die Nachteile besitzt, die eine Verarbeitung des Hartmaterialpulvers als Kompositkomponente in einem Graphit-Hartmaterial-Komposit negativ beeinflussen. Diese möglichen Nachteile, die das erfindungsgemäß eingesetzte Hartmaterialpulver nicht aufweist, sind:
- Staubneigung, beispielsweise beim Einfüllen in einen Mischbehälter oder beim Transport des Pulvers,
- Agglomeratbildung, insbesondere beim Mischen, wie etwa Nassmischen mit Koks (Nassmischen bedeutet in diesem Zusammenhang insbesondere Mischen mit Pech als flüssiger Phase),
- Entmischung aufgrund unterschiedlicher Materialdichten von Hartmaterial und Koks.

Außer dem Wegfall dieser Nachteile besitzt das erfindungsgemäß eingesetzte Hartmaterialpulver eine besonders gute Fließfähigkeit bzw. Rieselfähigkeit. Dies macht das Hartmaterialpulver besonders gut mit herkömmlichen Fördervorrichtungen beispielsweise zu einer Mischapparatur förderbar.

Durch die gute Verarbeitbarkeit des Hartmaterialpulvers mit dem d₅₀ zwischen 10 und 20 µm und einer monomodalen Partikelgrößen-Verteilung wird die Herstellung von Hartmaterialpulverkompositen für Kathodenblöcke stark vereinfacht. Die erhaltenen Kathodenblöcke weisen eine sehr gute Homogenität in Bezug auf die Verteilung des Hartmaterialpulvers im Koks im Grünkörper und im Graphit im graphitierten Kathodenkörper auf.

Bevorzugt liegt der d₉₀ des feuerfesten Hartmaterials zwischen 20 und 40 µm, insbesondere zwischen 25 und 30 µm. Dies hat vorteilhaft zur Folge, dass Benetzungs- und Verarbeitungseigenschaften des Hartmaterialpulvers noch besser sind.

Vorteilhafterweise liegt der d₁₀ des feuerfesten Hartmaterials zwischen 2 und 7 µm, insbesondere zwischen 3 und 5 µm. Dies hat vorteilhaft zur Folge, dass Benetzungs- und Verarbeitungseigenschaften des Hartmaterialpulvers noch besser sind.

Des Weiteren lässt sich zur Charakterisierung der monomodalen Partikelgrößenverteilung deren Verteilungsbreite durch den sogenannten Span-Wert beschreiben, der sich wie folgt berechnet: $Span = \left({d}_{90}-{d}_{10}\right) / {d}_{50}$

Span des feuerfesten Hartmaterialpulvers liegt vorteilhaft zwischen 0,65 und 3,80, insbesondere zwischen 1,00 und 2,25. Dies hat vorteilhaft zur Folge, dass Benetzungs- und Verarbeitungseigenschaften des Hartmaterialpulvers noch besser sind.

Es kann vorteilhaft vorgesehen sein, dass die Kompositschicht den gesamten Kathodenblock bildet. Dies hat den Vorteil, dass zur Herstellung des Kathodenblocks eine einzige Grünmassenzusammensetzung notwendig ist und entsprechend nur ein einziger Mischschritt.

Alternativ kann es vorteilhaft sein, dass der Kathodenblock zumindest zwei Schichten aufweist, wobei die Kompositschicht die Oberschicht des Kathodenblocks bildet. Diese Oberschicht ist im Einsatz des erfindungsgemäßen Kathodenblocks in direktem Kontakt zur Schmelze der Elektrolysezelle.

Bevorzugt besitzt der Kathodenblock zumindest eine weitere Schicht, die weniger Hartmaterialpulver aufweist als die Oberschicht oder kein Hartmaterialpulver aufweist. Dies kann die Menge an eingesetztem preisintensiven Hartmaterialpulver verringern. Die weitere Schicht ist bei Einsatz der Kathode in einer Aluminiumelektrolysezelle nicht in direktem Kontakt zur Aluminiumschmelze und muss daher keine gute Benetzbarkeit und Verschleißbeständigkeit aufweisen.

Vorteilhaft kann die Oberschicht eine Höhe besitzen, die 10 bis 50 %, insbesondere 15 bis 45 %, der Gesamthöhe des Kathodenblocks beträgt. Eine geringe Höhe der Oberschicht, wie etwa 20 %, kann vorteilhaft sein, da eine geringe Menge an kostenintensivem Hartmaterial nötig ist.

Alternativ kann eine große Höhe der Oberschicht, wie etwa 40 %, vorteilhaft sein, da eine Schicht, die Hartmaterial besitzt, eine hohe Verschleißbeständigkeit besitzt. Je größer die Höhe dieses hoch verschleißfesten Materials in Bezug auf die Gesamthöhe des Kathodenblocks, desto höher die Verschleißfestigkeit des gesamten Kathodenblocks.

Bevorzugt wird ein erfindungsgemäßer Kathodenblock mit einem Verfahren hergestellt umfassend die Schritte Bereitstellen von Ausgangsmaterialien, aufweisend Koks, ein Hartmaterial, wie etwa TiB₂, und gegebenenfalls ein weiteres kohlenstoffhaltige Material, Formen des Kathodenblocks, Carbonisieren und Graphitieren, sowie Abkühlen. Dabei umfasst der Koks erfindungsgemäß zwei Kokssorten, die während des Carbonisierens und/oder Graphitierens und/oder Abkühlens ein unterschiedliches Volumenänderungsverhalten besitzen.

Beim Graphitierschritt wird zumindest ein Anteil von Kohlenstoff im Kathodenblock in Graphit umgewandelt.

Überraschenderweise hat sich gezeigt, dass die Lebensdauer der mit einem solchen Verfahren hergestellten Kathodenblöcke deutlich höher ist als bei den mit herkömmlichen Verfahren hergestellten Kathodenblöcken.

Bevorzugt besitzt ein mit einem erfindungsgemäßen Verfahren hergestellter Kathodenblock eine Rohdichte eines Kohlenstoffanteils von über 1,68 g/cm³, besonders bevorzugt von über 1,71 g/cm³, insbesondere von bis zu 1,75 g/cm³.

Vermutlich trägt eine höhere Rohdichte vorteilhaft zu einer längeren Lebensdauer bei. Dies kann zum einen darin begründet liegen, dass pro Volumeneinheit eines Kathodenblocks mehr Masse vorhanden ist, was bei einem gegebenen Masseabtrag pro Zeiteinheit zu einer höheren Restmasse nach einer gegebenen Abtragsdauer führt. Zum anderen lässt sich vermuten, dass eine höhere Rohdichte mit einer entsprechenden korrespondierenden niedrigeren Porosität eine Infiltration von Elektrolyt, das als korrosives Medium wirkt, behindert.

Die zweite Schicht kann hierbei wegen des Zusatzes an RHM nach einem Graphitieren eine Rohdichte von beispielsweise über 1,80 g/cm³ aufweisen.

Vorteilhaft umfassen die zwei Kokssorten eine erste Kokssorte und eine zweite Kokssorte, wobei die erste Kokssorte während des Carbonisierens und/oder Graphitierens und/oder Abkühlens eine stärkere Schwindung und/oder Ausdehnung aufweist als die zweite Kokssorte. Hierbei ist die stärkere Schwindung und/oder Ausdehnung eine vorteilhafte Ausbildung eines unterschiedlichen Volumenänderungsverhaltens, die vermutlich besonders gut geeignet ist, zu einer stärkeren Verdichtung zu führen, als wenn Kokssorten gemischt werden, die eine gleiche Schwindung und/oder Ausdehnung besitzen. Dabei bezieht sich die stärkere Schwindung und/oder Ausdehnung auf einen beliebigen Temperaturbereich. Somit kann beispielsweise lediglich eine stärkere Schwindung des ersten Koks beim Carbonisieren vorliegen. Andererseits kann beispielsweise zusätzlich oder stattdessen eine stärkere Ausdehnung in einem Übergangsbereich zwischen Carbonisieren und Graphitieren vorliegen. Stattdessen oder zusätzlich kann sich beim Abkühlen ein unterschiedliches Volumenänderungsverhalten vorliegen.

Bevorzugt ist die Schwindung und/oder Ausdehnung der ersten Kokssorte während des Carbonisierens und/oder Graphitierens und/oder Abkühlens bezogen auf das Volumen zumindest 10 % höher als die der zweiten Kokssorte, insbesondere zumindest 25 % höher, insbesondere zumindest 50 % höher. Somit ist beispielsweise im Fall einer 10 % höheren Schwindung der ersten Kokssorte die Schwindung von Raumtemperatur bis 2000 °C bei der zweiten Kokssorte 1,0 Vol.-%, bei der ersten Kokssorte hingegen 1,1 Vol.-%.

Vorteilhafterweise ist die Schwindung und/oder Ausdehnung der ersten Kokssorte während des Carbonisierens und/oder Graphitierens und/oder Abkühlens bezogen auf das Volumen zumindest 100 % höher als die der zweiten Kokssorte, insbesondere zumindest 200 % höher, insbesondere zumindest 300 % höher. Somit ist beispielsweise im Fall einer 300 % höheren Ausdehnung der ersten Kokssorte die Ausdehnung von Raumtemperatur bis 1000 °C bei der zweiten Kokssorte 1,0 Vol.-%, bei der ersten Kokssorte hingegen 4,0 Vol.-%.

Auch der Fall, dass die erste Kokssorte eine Schwindung erfährt, die zweite Kokssorte hingegen im gleichen Temperaturintervall eine Ausdehnung, wird durch das erfindungsgemäße Verfahren erfasst. Eine um 300 % höhere Schwindung und/oder Ausdehnung umfasst somit beispielsweise auch den Fall, dass die zweite Kokssorte um 1,0 Vol.-% schwindet, die erste Kokssorte sich dagegen um 2,0 Vol.-% ausdehnt.

Alternativ kann in zumindest einem beliebigen Temperaturintervall des erfindungsgemäßen Verfahrens statt der ersten Kokssorte die zweite Kokssorte eine stärkere Schwindung und/oder Ausdehnung aufweisen, wie oben für die erste Kokssorte beschrieben.

Bevorzugt wird ein erfindungsgemäßer Kathodenblock mit einem Verfahren hergestellt umfassend die Schritte Bereitstellen von Ausgangsmaterialien, umfassend Koks, Formen des Kathodenblocks, Carbonisieren und Graphitieren, sowie Abkühlen. Dabei umfasst der Koks bevorzugt zwei Kokssorten, die mit einem unterschiedlichen Volumenänderungsverhalten während des Carbonisierens und/oder Graphitierens und/oder Abkühlens zu einer Verdichtung des Kathodenblocks von über 1,68 g/cm³ führen. Vermutlich führen unterschiedliche Volumenänderungsverhalten der zwei Kokssorten dazu, dass bei einem Verdichtungsvorgang während des Carbonisierens und/oder Graphitierens und/oder Abkühlens ein Verhaken oder anderweitiges Blockieren einzelner Kokspartikel untereinander, das auf ähnliche Schwindungseigenschaften zurückgeführt wird, verhindert werden kann. Dadurch können vermutlich einzelne Partikel an für eine Verdichten günstigere Positionen wandern und somit eine höhere Packungsdichte der Kokspartikel bzw. der im weiteren Verfahren daraus entstehenden Partikel als bei herkömmlichen Herstellungsverfahren erzielt werden.

Mit dieser Variante werden die Vorteile eines Mehrfachschichtblocks, bei dem die der Anode zugewandte Schicht ein Hartmaterial enthält, mit der Verwendung zweier Kokssorten mit unterschiedlichem Volumenänderungsverhalten kombiniert. Die geringen Unterschiede im thermischen Ausdehnungsverhalten während der Wärmebehandlungsschritte verringern Produktionszeiten und Ausschussraten der Kathodenblöcke. Des Weiteren ist daher vorteilhafterweise die Beständigkeit gegenüber thermischen Spannungen und daraus resultierenden Schädigungen in der Anwendung ebenfalls noch erhöht.

Bevorzugt ist zumindest eine der beiden Kokssorten ein Petrol- oder Steinkohlenteerpechkoks.

Bevorzugt beträgt der Mengenanteil in Gewichtsprozent der zweiten Kokssorte an der Gesamtmenge an Koks zwischen 50 % und 90 %. In diesen Mengenbereichen wirkt sich das unterschiedliche Volumenänderungsverhalten der ersten und zweiten Kokssorte besonders gut auf eine Verdichtung während des Carbonisierens und/oder Graphitierens und/oder Abkühlens aus. Denkbare Mengenbereiche der zweiten Kokssorte können 50 bis 60 % sein, aber auch 60 bis 80 %, sowie 80 bis 90 %.

Vorteilhaft werden dem Koks zumindest ein kohlenstoffhaltiges Material und/oder Pech und/oder Additive zugegeben. Dies kann sowohl hinsichtlich der Verarbeitbarkeit des Koks als auch der späteren Eigenschaften des hergestellten Kathodenblocks vorteilhaft sein.

Bevorzugt enthält das weitere kohlenstoffhaltige Material graphithaltiges Material; insbesondere besteht das weitere kohlenstoffhaltige Material aus graphithaltigem Material, wie etwa Graphit. Der Graphit kann synthetischer und/oder natürlicher Graphit sein. Durch derartiges weiteres kohlenstoffhaltiges Material wird erreicht, dass die notwendige Schwindung der Kathodenmasse, die durch den Koks dominiert wird, verringert wird.

Vorteilhaft liegt das kohlenstoffhaltige Material bezogen auf die Gesamtmenge aus Koks und kohlenstoffhaltigem Material zu 1 bis 40 Gew-.%, insbesondere zu 5 bis 30 Gew.-% vor.

Bevorzugt kann zusätzlich zu der Menge an Koks und gegebenenfalls kohlenstoffhaltigem Material, die insgesamt 100 Gew.-% darstellt, Pech in Mengen von 5 bis 40 Gew.-%, insbesondere 15 bis 30 Gew.-% (bezogen auf 100 Gew.-% der gesamten Grünmischung) zugegeben werden. Pech wirkt als Bindemittel und dient dazu, während des Carbonisierens einen formstabilen Körper zu erzeugen.

Vorteilhafte Additive können Öl, wie Presshilfsöl, oder Stearinäure sein. Diese erleichtern ein Mischen des Kokses und gegebenenfalls der weiteren Komponenten.

Bevorzugt umfasst der Koks zumindest in einer der beiden Schichten, also in der ersten und/oder der zweiten Schicht, zwei Kokssorten, die mit einem unterschiedlichen Volumenänderungsverhalten während des Carbonisierens und/oder Graphitierens und/oder Abkühlens zu einer Verdichtung des entstehenden Graphits von über 1,68 g/cm³ führen. Je nach Wunsch und/oder Bedarf können somit beide Schichten oder eine der beiden Schichten erfindungsgemäß mit zwei unterschiedlichen Kokssorten hergestellt werden. Somit ergibt sich die Möglichkeit, Rohdichten und Rohdichteverhältnisse einzustellen, wie nötig oder gewünscht. Beispielsweise kann ausschließlich die erste Schicht erfindungsgemäß mit zwei Kokssorten hergestellt werden, während die zweite Schicht mit lediglich einer Kokssorte hergestellt wird, aber zusätzlich TiB₂ als Hartmaterial enthält. Dadurch werden die Rohdichten und/oder Ausdehnungsverhalten der beiden Schichten angeglichen, was vorteilhafterweise die Beständigkeit der Schichtverbindung erhöhen kann.

Weitere vorteilhafte Aus- und Weiterbildungen der Erfindung werden im Folgenden anhand eines bevorzugten Ausführungsbeispiels und der Figur erläutert.

Dabei zeigt die einzige Figur 1 eine Korngrößenverteilung eines erfindungsgemäß eingesetzten TiB₂-Pulvers: a) als Volumendichte-Verteilung q3 und b) als Volumensummenverteilung Q3.

Zur Herstellung eines erfindungsgemäßen Kathodenblocks wird Koks mit Pech vermischt, mit TiB₂-Pulver mit einer monomodalen Partikelgrößenverteilung und einem d₅₀ von 15 µm, einem d₉₀ von 30 µm und einem d₁₀ von 5 µm gemischt. Der Span-Wert für diese Partikelgrößenverteilung beträgt 1,67. Der Gewichtsanteil an TiB₂-Pulver an der Grünmasse beträgt beispielsweise 10 bis 30 Gew.-%, wie etwa 20 Gew.-%. Die Mischung wird in eine Form, die weitgehend der späteren Form der Kathodenblöcke entspricht, eingefüllt und vibrationsverdichtet oder blockgepresst. Der entstehende Grünkörper wird bis auf eine Endtemperatur in einem Bereich von 2300 bis 3000 °C, insbesondere 2500 bis 2900 °C, wie etwa 2800 °C, aufgeheizt, wobei ein Carbonisierschritt und anschließend ein Graphitierschritt erfolgen, und anschließend abgekühlt. Der entstehende Kathodenblock besitzt ein sehr gutes Benetzungsverhalten und eine sehr hohe Verschleißbeständigkeit gegenüber flüssigem Aluminium und Kryolith.

Alternativ werden statt eines einzigen Kokses zwei Kokssorten mit unterschiedlichen Volumenänderungsverhalten eingesetzt. Dieses unterschiedliche Volumenänderungsverhalten der beiden Kokse führt zu einer hohen Rohdichte des Graphits im Komposit und somit zu einer noch höheren Verschleißbeständigkeit der erhaltenen Kathodenblöcke als durch das TiB₂-Pulver alleine.

In einer weiteren Variante wird die Form zunächst teilweise mit einer Mischung aus Koks, Graphit und TiB₂ gefüllt und ggf. vibrationsvorverdichtet. Anschließend wird auf die sich ergebende Ausgangsschicht, die bei der späteren Kathode die obere Schicht darstellt, die der Anode zugewandt ist und somit direkten Kontakt mit der Aluminiumschmelze haben wird, eine Mischung aus Koks und Graphit gefüllt und wiederum verdichtet. Die sich ergebende obere Ausgangsschicht stellt bei der späteren Kathode die untere Schicht dar, die von der Anode abgewandt ist. Dieser Zweischichtstein wird wie beim ersten Ausführungsbeispiel carbonisiert und graphitiert.

In einer weiteren Alternative werden als Koks der unteren Schicht zwei Kokssorten mit unterschiedlichen Volumenänderungsverhalten eingesetzt. Die Verschleißbeständigkeit des somit erhaltenen Kathodenblocks gegenüber Aluminium ist besonders hoch. Dies wird auf den geringeren Rohdichteunterschied zwischen der oberen und unteren Kathodenschicht als bei herkömmlichen TiB₂-Kompositsteinen zurückgeführt.

Die Erfindung beschränkt sich nicht auf die angegebenen Beispiele, sondern kann auch in Abwandlungen ausgeführt werden, die hier nicht konkret beschrieben sind. Insbesondere werden auch andere Hartmaterialpulver außer TiB₂ mit umfasst, wie etwa ZrB₂, HfB₂, oder andere Übergangsmetallboride.

## Patentansprüche

1. Kathodenblock für eine Aluminium-Elektrolysezelle, aufweisend eine Kompositschicht, die Graphit und ein Hartmaterial, wie etwa TiB₂, enthält, **dadurch gekennzeichnet, dass** das Hartmaterial in einer monomodalen Partikelgrößenverteilung vorliegt, wobei d₅₀ zwischen 10 und 20 µm liegt, insbesondere zwischen 12 und 18 µm, insbesondere zwischen 14 und 16 µm.

2. Kathodenblock nach Anspruch 1, **dadurch gekennzeichnet, dass** d₉₀ des Hartmaterials zwischen 20 und 40 µm liegt, insbesondere zwischen 25 und 30 µm.

3. Kathodenblock nach Anspruch 1 oder 2, **dadurch gekennzeichnet, dass** d₁₀ des Hartmaterials zwischen 2 und 7 µm liegt, insbesondere zwischen 3 und 5 µm.

4. Kathodenblock nach einem oder mehreren der Ansprüche 1 bis 3, **dadurch gekennzeichnet, dass** der Span = (d₉₀ - d₁₀)/d₅₀ der Partikelgrößenverteilung des Hartmaterial-Pulvers zwischen 0,65 und 3,80 liegt, insbesondere zwischen 1,00 und 2,25.

5. Kathodenblock nach einem oder mehreren der Ansprüche 1 bis 4, **dadurch gekennzeichnet, dass** die Kompositschicht den gesamten Kathodenblock bildet.

6. Kathodenblock nach einem oder mehreren der Ansprüche 1 bis 5, **dadurch gekennzeichnet, dass** der Kathodenblock zumindest zwei Schichten aufweist, wobei die Kompositschicht die Oberschicht des Kathodenblocks bildet

7. Kathodenblock nach Anspruch 6, **dadurch gekennzeichnet, dass** der Kathodenblock zumindest eine weitere Schicht besitzt, die weniger Hartmaterialpulver aufweist als die Oberschicht oder kein Hartmaterialpulver aufweist.

8. Kathodenblock nach Anspruch 6 oder 7, **dadurch gekennzeichnet, dass** die Oberschicht eine Dicke besitzt, die 10 bis 50 %, insbesondere 15 bis 45 %, der Gesamtdicke des Kathodenblocks beträgt.

9. Kathodenblock nach einem oder mehreren der Ansprüche 1 bis 8, **dadurch gekennzeichnet, dass** die Rohdichte in zumindest einer Schicht des Kathodenblocks bezogen auf den Kohlenstoffanteil größer als 1,68 g/cm³ ist

10. Kathodenblock nach Anspruch 9, **dadurch gekennzeichnet, dass** die Rohdichte größer als 1,71 g/cm³ ist.

11. Verfahren zur Herstellung eines Kathodenblocks, insbesondere eines Kathodenblocks gemäß einem oder mehreren der Ansprüche 1 bis 10, aufweisend die Schritte Bereitstellen von Ausgangsmaterialien, umfassend Koks und gegebenenfalls ein weiteres kohlenstoffhaltiges Material, und Hartmaterialpulver, wie etwa TiB₂-Pulver, Mischen der Ausgangsmaterialien, Formen des Kathodenblocks, Carbonisieren und Graphitieren, sowie Abkühlen, **dadurch gekennzeichnet, dass** Hartmaterialpulver eingesetzt wird, das eine monomodale Partikelgrößenverteilung besitzt und einen d₅₀ zwischen 10 und 20 µm, insbesondere zwischen 12 und 18 µm, insbesondere zwischen 14 und 16 µm besitzt.

12. Verfahren nach Anspruch 11, **dadurch gekennzeichnet, dass** ein Hartmaterialpulver eingesetzt wird, das ein d₉₀ zwischen 20 und 40 µm, insbesondere zwischen 25 und 30 µm besitzt.

13. Verfahren nach Anspruch 11 oder 12, **dadurch gekennzeichnet, dass** ein Hartmaterialpulver eingesetzt wird, das ein d₁₀ zwischen 2 und 7 µm, insbesondere zwischen 3 und 5 µm besitzt.

14. Verfahren nach einem oder mehreren der Ansprüche 11 bis 13, **dadurch gekennzeichnet, dass** ein Hartmaterialpulver eingesetzt wird, dessen Partikelgrößenverteilung einen Span = (d₉₀ - d₁₀)/d₅₀ zwischen 0,65 und 3,80, insbesondere zwischen 1,00 und 2,25 besitzt.

15. Verfahren nach Anspruch 14, **dadurch gekennzeichnet, dass** ein Kathodenblock mit einer Rohdichte eines Kohlenstoffanteils von über 1,68 g/cm³, insbesondere über 1,71 g/cm³ erhalten wird.

## Claims

1. Cathode block for an aluminium electrolytic cell, comprising a composite layer containing graphite and a hard material, such as TiB₂, **characterised in that** the hard material is in a monomodal particle size distribution, d₅₀ being between 10 and 20 µm, in particular between 12 and 18 µm, in particular between 14 and 16 µm

2. Cathode block according to claim 1, **characterised in that** d₉₀ of the hard material is between 20 and 40 µm, in particular between 25 and 30 µm

3. Cathode block according to either claim 1 or claim 2, **characterised in that** d₁₀ of the hard material is between 2 and 7 µm, in particular between 3 and 5 µm.

4. Cathode block according to one or more of claims 1 to 3, **characterised in that** the span = (d₉₀ - d₁₀)/d₅₀ of the particle size distribution of the hard material powder is between 0.65 and 3.80, in particular between 1.00 and 2.25.

5. Cathode block according to one or more of claims 1 to 4, **characterised in that** the composite layer forms the entire cathode block

6. Cathode block according to one or more of claims 1 to 5, **characterised in that** the cathode block comprises at least two layers, the composite layer forming the upper layer of the cathode block.

7. Cathode block according to claim 6, **characterised in that** the cathode block has at least one additional layer which comprises less hard material powder than the upper layer, or which comprises no hard material powder.

8. Cathode block according to either claim 6 or claim 7, **characterised in that** the upper layer is of a thickness which is 10 to 50 %, in particular 15 to 45 %, of the total thickness of the cathode block.

9. Cathode block according to one or more of claims 1 to 8, **characterised in that** the bulk density in at least one layer of the cathode block is greater than 1.68 g/cm³ based on the proportion of carbon.

10. Cathode block according to claim 9, **characterised in that** the bulk density is greater than 1.71 g/cm³.

11. Method for producing a cathode block, in particular a cathode block according to one or more of claims 1 to 10, comprising the steps of providing starting materials, including coke and optionally another carbon-containing material, and hard material powder, such as TiB₂ powder, mixing the starting materials, moulding the cathode block, carbonising and graphitising, and cooling, **characterised in that** hard material powder is used which has a monomodal particle size distribution and a d₅₀ of between 10 and 20 µm, in particular between 12 and 18 µm, in particular between 14 and 16 µm

12. Method according to claim 11, **characterised in that** a hard material powder is used which has a d₉₀ of between 20 and 40 µm, in particular between 25 and 30 µm.

13. Method according to either claim 11 or claim 12, **characterised in that** a hard material powder is used which has a d₁₀ of between 2 and 7 µm, in particular between 3 and 5 µm.

14. Method according to one or more of claims 11 to 13, **characterised in that** a hard material powder is used, the particle size distribution of which has a span = (d₉₀ - d₁₀)/d₅₀ of between 0.65 and 3.80, in particular between 1.00 and 2.25.

15. Method according to claim 14, **characterised in that** a cathode block having a bulk density of a proportion of carbon of over 1.68 g/cm³, in particular over 1.71 g/cm³, is obtained.

## Revendications

1. Bloc cathodique pour une cellule d'électrolyse en aluminium, présentant une couche composite qui contient du graphite et un matériau dur, tel que par exemple du TiB_{2,} **caractérisé en ce que** le matériau dur est présent dans une distribution granulométrique monomodale, dans lequel le d₅₀ est compris entre 10 et 20 µm, en particulier entre 12 et 18 µm, en particulier entre 14 et 16 µm.

2. Bloc cathodique selon la revendication 1, **caractérisé en ce que** le d₉₀ du matériau dur est compris entre 20 et 40 µm, en particulier entre 25 et 30 µm.

3. Bloc cathodique selon la revendication 1 ou 2, **caractérisé en ce que** le d₁₀ du matériau dur est compris entre 2 et 7 µm, en particulier entre 3 et 5 µm.

4. Bloc cathodique selon l'une ou plusieurs des revendications 1 à 3, **caractérisé en ce que** la répartition = (d₉₀ - d₁₀)/d₅₀ de la distribution granulométrique de la poudre de matériau dur est comprise entre 0.65 et 3,80, en particulier entre 1,00 et 2,25.

5. Bloc cathodique selon l'une ou plusieurs des revendications 1 à 4, **caractérisé en ce que** la couche composite forme la totalité du bloc cathodique.

6. Bloc cathodique selon l'une ou plusieurs des revendications 1 à 5, **caractérisé en ce que** le bloc cathodique présente tout au moins deux couches, dans laquelle la couche composite forme la couche supérieure du bloc cathodique.

7. Bloc cathodique selon la revendication 6, **caractérisé en ce que** le bloc cathodique possède tout au moins une autre couche qui présente moins de poudre de matériau dur que la couche supérieure ou qui ne présente pas la moindre poudre de matériau dur.

8. Bloc cathodique selon la revendication 6 ou 7, **caractérisé en ce que** la couche supérieure possède une épaisseur qui est comprise entre 10 et 50 %, en particulier entre 15 et 45 %, de l'épaisseur totale du bloc cathodique.

9. Bloc cathodique selon l'une ou plusieurs des revendications 1 à 8, **caractérisé en ce que** l'épaisseur brute est supérieure à 1,68 g/cm³ dans tout au moins une couche du bloc cathodique, mesurée par rapport à la teneur en carbone.

10. Bloc cathodique selon la revendication 9, **caractérisé en ce que** l'épaisseur brute est supérieure à 1,71 g/cm³.

11. Procédé destiné à la fabrication d'un bloc cathodique, en particulier d'un bloc cathodique selon l'une ou plusieurs des revendications 1 à 10, présentant les étapes suivantes ; la mise à disposition des matériaux de base, comprenant du coke et le cas échéant un autre matériau contenant du carbone, et de la poudre de matériau dur, telle que par exemple de la poudre de TiB₂; le mélange des matériaux de base ; le moulage du bloc cathodique ; la carbonisation et la graphitisation, ainsi que le refroidissement, **caractérisé en ce que** de la poudre de matériau dur est employée qui possède une distribution granulométrique monomodale et présente un d₅₀ compris entre 10 et 20 µm, en particulier entre 12 et 18 µm, en particulier entre 14 et 16 µm.

12. Procédé selon la revendication 11, **caractérisé en ce qu'**une poudre de matériau dur est employée qui possède un d₉₀ compris entre 20 et 40 µm, en particulier entre 25 et 30 µm.

13. Procédé selon la revendication 11 ou 12, **caractérisé en ce que** qu'une poudre de matériau dur est employée qui possède un d₁₀ compris entre 2 et 7 µm, en particulier entre 3 et 5 µm.

14. Procédé selon l'une ou plusieurs des revendications 11 à 13, **caractérisé en ce qu'**une poudre de matériau dur est employée, dont la distribution granulométrique possède une répartition = (d₉₀ - d₁₀)/d₅₀ comprise entre 0,65 et 3,80, en particulier entre 1,00 et 2,25.

15. Procédé selon la revendication 14, **caractérisé en ce qu'**un bloc cathodique est obtenu, avec une épaisseur brute d'une teneur en carbone de plus de 1,68 g/cm³, en particulier de plus de 1,71 g/cm³.
